# EUROPÄISCHE PATENTSCHRIFT

(11) **EP 0 158 898 B1**
(45) Veröffentlichungstag und Bekanntmachung des Hinweises auf die Patenterteilung: **06.06.1990**
(21) Anmeldenummer: 85103786.1
(22) Anmeldetag: 29.03.1985
(51) Int. Cl.: B22D 11/04, B22D 11/10

(54) **Stranggiessvorrichtung und Verfahren zu deren Herstellung**
Equipment for continuous casting, and method for its manufacture
Installation de coulée continue et son procédé de fabrication

(30) Priorität: 13.04.1984 DE 3414066; 29.08.1984 DE 3431622
(43) Veröffentlichungstag der Anmeldung: 23.10.1985
(73) Patentinhaber: Horst, Hans, Santiago de Chile (CL)
(72) Erfinder: Horst, Werner S., Santiago de Chile (CL); Muellers, Bernardo P., Quilpue (CL); Horst, Hans, Santiago de Chile (CL)
(74) Vertreter: Flach, Dieter Rolf Paul, Dipl.-Phys.

(56) Entgegenhaltungen:
- DE-B- 1 011 585
- DE-B- 1 028 300
- DE-B- 1 037 661
- GB-A- 1 307 423
- PATENTS ABSTRACTS OF JAPAN, Band 8, Nr. 9 (M-268)[1446], 14. Januar 1984; & JP-A-58 173 061 (MISHIMA KOUSAN K.K.) 11-10-1983

## Beschreibung

Die Erfindung betrifft eine Stranggießvorrichtung sowie ein Verfahren zur Herstellung einer Kühlkokille oder eines Kühlrohres einer Stranggießvorrichtung nach dem Oberbegriff des Anspruches 1 bzw. 18.

Bekanntgewordene Kühlformen zum kontinuierlichen Stranggießen benötigen hochwertige, formgepreßte und aus Elektrographit bestehende Kokillen, die in Abhängigkeit von den ständig steigenden Energiekosten immer teurer werden, da jede Kokille praktisch für jeden Guß als Präzisionsdrehteil neu gefertigt werden muß.

Die für die heute in Anwendung stehenden kontinuierlichen Stranggießverfahren benutzten Graphitkokillen ragen mit ihrem Oberteil in den Warmhaltetiegel oder -ofen und sitzen mit ihrem Kühlteil eingepaßt in einem Metallkühler. Man verwendet bisher fast ausschließlich Graphit, da dieser Werkstoff als einziger die Gesamtheit aller Eigenschaften besitzt, die für diese Stranggießverfahren erwünscht und erforderlich sind. Es handelt sich dabei um die Nichtbenetzharkeit und Nichtlöslichkeit des Graphits durch die zu vergießenden Metalle, um die hohe, ausreichende Formbeständigkeit bei der Gießtemperatur, die relativ gute Wärmeleitfähigkeit und die selbstschmierenden bzw. Trenn-Eigenschaften.

Graphitkokillen weisen aber auch einen großen Nachteil auf. Der Werkstoff Graphit ist im Bereich über 550°C nicht oxydationsfest, ist sehr häufig in seinem Gefügeaufbau mit Fehlern. Ungänzen, Risse usw. versehen und ist ferner sehr empfindlich gegenüber Reibungsbeanspruchung durch die harte Strangschale. Es bilden sich dadurch Riefen, die die Oberflächengüte der Gußstränge im Lauf des Stranggießens mehr und mehr beeinträchtigen. Ferner sind Graphitkokillen sehr empfindlich gegenüber Schlag-, Beige- und Zugbeanspruchung.

Da die Gießleistung einer Graphitkokille neben werkstoffeigenschaftsbedingten Größen vor allem aber auch von dem Wärmedurchgang durch die Kokillenwand abhängig ist, geht man, um die Gießleistung zu steigern, sehr oft zu relativ geringen Kokillenwandstärken über. Insbesondere aber bei großformatigen Kokillen werden dann die großen und dünnwandigen Hohlzylinder sehr zerbrechlich und sind wenig betriebssicher. Schon geringe Querkräfte oder ein hartes Aufsetzen der Kokille können zu Rissen oder zu einem Bruch führen, der oft nicht vor dem Angießen erkennbar ist, woraus schwere und gefährliche Unfälle entstehen können, nämlich Durchbrüche oder sogenannte runouts.

Ein wieterer schwerwiegender Nachteil der aus Graphit bestehenden Kokille liegt, wie schon erwähnt, zum einen in den hohen Werkstoffkosten, zum anderen darin begründet, daß viel Sachkenntnis, Sorgfalt und Zeit bei der Fertigung einer Graphitkokille erforderlich sich. Ferner werden teure Werkzeuge, Spezial-Absauge-Einrichtungen etc. benötigt. Als ferner nachteilhaft ergibt sich, daß jede Kokille sehr genau in den sie umgebenden Metallkühler eingepaßt, eingeschliffen oder eingepreßt werden muß, um einen ausreichenden Wärmeübergang zu gewährleisten. Sehr selten gleicht ein Paßsitz den anderen und oft zerbrechen auch gerade die großen; dünnwandigen Kokillen beim Wieder-Ausschlagen aus dem Metallkühler infolge der erforderlichen hohen Haftreibung.

Zusätzlich treten erhebliche Probleme bei der Herstellung mit häufigen Werkstoff-Fehlern auf. Nachteilig bei den bisherigen Systemen ist auch die oft schon nach relativ kurzer Benutzungsdauer eintretende Verwerfung der die Graphitkokille umgebenden Kühler. Durch unkontrollierte Wärmespannungen baucht der Kühler auf. Dadurch bildet sich ein Luftspalt zwischen Kokillen-Außenwand und Kühler, der die Kühlleistung und damit die Gießleistung stark herabsetzt.

Schließlich und endlich ist der Kokillenverschleiß ein Hauptfaktor in der Fertigungskostenrechnung. Im Durchschnitt liegen die anteiligen Kokillenkosten immerhin bei gegenwärtig mindestens DM 0,10 pro kg erzeugtem Guß.

Zwar sind grundsätzlich gemäß der DE-OS 20 58 051 und dem DE-GM 1854884 eine in Längsrichtung zwei- bzw. dreigeteilte Kokille vorbekannt, deren gesamte Baulänge aufgrund der unterschiedlichen Bedingungen relativ groß ist. Denn so soll unterhalb des Schmelztiegelbodens im ersten Kokillenabschnitt nur wenig Wärme und im daran anschließenden Abschnitt zum Kühlen ein großer Wärmeanteil abgeführt werden. Zudem haben sich diese Kokillen insoweit nicht bewährt, da bei Nichtverwendung von Graphit nur ganz mangelhafte Gießergebnisse erzielbar sind.

Eine gattungsbildende Stranggießvorrichtung ist aus der GB-A 1 307 423 bekannt geworden. Sie weist ähnlich wie die vorstehend genannten Druckschriften zum Stand der Technik vergleichbare Nachteile auf. Die bekannte Stranggießvorrichtung weist vor allem eine große Baulänge auf. Trotz der Gliederung in zumindest drei Kühlzonen kann das Stranggießergebnis nicht befriedigen.

Aufgabe der Erfindung ist es die Nachteile nach dem Stand der Technik zu überwinden und eine Stranggießvorrichtung sowie ein Verfahren zu deren Herstellung zu schaffen, wobei die Herstel-. lungskosten der Kokille deutlich minimiert, der zeitliche Aufwand zum Herstellen verringert und die Qualität der Gießprodukte im Einsatz der Kokille hinsichtlich Maßhaltigkeit, Oberflächengüte und physikalischer Eigenschaften gegenüber herkömmlichen Stranggießprodukten deutlich verbessert wird. Die Aufgabe wird erfindungsgemäß entsprechend der Vorrichtung gemäß den im kennzeichnenden Teil des Anspruches 1 sowie hinsichtlich des Verfahrens gemäß den im kennzeichnenden Teil des Anspruches 18 angegebenen Merkmalen gelöst. Vorteilhafte Ausgestaltungen der Erfindung sind in den Unteransprüchen angegeben.

Durch die vorliegende Erfindung wird auf dem Gebiet des Stranggießverfahrens ein gegenüber dem bisher bekanntgewordenen Stand der Technik ganz enormer und als durchaus überraschend zu bezeichnender technischer Fortschritt erzielt. Durch die vorliegende Erfindung können Metalle und Metallegierungen optimal stranggegossen werden, wobei die Kokille geteilt ausgebildet ist und das obere Zuführungsteil von dem in Strangtransportrichtung anschließenden Kühlteil wärmeisoliert ist. Ferner bieten die Kühlflächen-Ausbildung und vor allem auch die geometrische Form der Kokille sowie die unabhängige Temperatursteuerung weitere vorteile.

Wie sich in Versuchen herausstellte, zeigen die mit der erfindungsgemäßen Stranggießvorrichtung erzeugten Gußstränge eine feinstwellige gleichmäßige mattglänzende Oberfläche ohne die sonst bei massiven Graphitkokillen nach mehr oder weniger langer Gießzeit im steigenden Maße hervortretenden Längsriefen.

Nach einer besonders bevorzugten Ausführungsform nach Anspruch 2 ist im Inneren des Körpers der Kühlkokille ein separates Kühlrohr vorgesehen, welches das zumindest Graphit .umfassende Trennmittel mitenthält. Hierdurch werden noch weitere vereinfachte Herstellungsbedingungen bei optimalen Stranggießmöglichkeiten realisiert.

Verbesserte Kühlbedingungen ohne nachteilhafte Einwirkungen durch Wärmespannung werden gemäß einer Weiterbildung nach Anspruch 3 dann realisiert, wenn das innere Kühlrohr und der Gußkörper der Kühlkokille über eine Schrumpfverbindung eingepaßt sind.

Besonders kurze Baulängen lassen sich in einer Weiterbildung gemäß Anspruch 6 verwirklichen.

Durch die erfinderische Anordnung nach Anspruch 10 wird durch den zunehmenden Abstand der Kühlrohre vom inneren Kühlmantel bewirkt, daß im Zusammenwirken mit der von der Eintrittsseite bis zur Austrittsseite an den Kühlrohren stetig steigende Kühlmitteltemperatur analog auch die Wandtemperatur des Kühlteiles der Kokille von der Strangausstrittsseite bis zur Strangeintrittsseite ansteigt.

Durch die Verwendung des graphitisch ausgeschiedenen Kohlenstoffes sowie des dispergierten Trennmittels in einer Weiterbildung nach Anspruch 13 werden nicht nur die Graphitkosten gegenüber dem Stand der Technik drastisch verringert, sondern bei einfachster Ausgestaltung der Kühlkokille auch hervorragende Gleit- und Gießeigenschaften erzielt.

In einer Weiterbildung gemäß Anspruch 14 wird zudem noch die Oberfläche der Kühlkokille bzw. des innenliegenden Kühlrohres bearbeitet und zusätzlich noch mit einem ebenfalls Graphit umfassenden Gleit- und Trennmittel versehen.

Die Ansprüche 18 bis 23 betreffen ein Verfahren zur Herstellung einer Kühlkokille bzw. eines Kühlrohres der erfindungsgemaßen Stranggießvorrichtung.
Figur 1: eine erste schematische Vertikalschnittdarstellung der erfindungsgemäßen Stranggießvorrichtung;
Figur 2: ein zweites schematisches Ausführungsbeispiel in Vertikalschnittdarstellung der erfindungsgemäßen Stranggießvorrichtung;
Figur 3 bis 5: drei Beispiele einer auszugsweisen Draufsicht auf die innenliegende Oberfläche der Kühlkokille bzw. des inneren Kühlrohres und eine zugehörige Vertikalschnittdarstellung;
Figur 6: schematische Schnittdarstellung eines Hohlkörpers zur Oberflächenbehandlung;
Figur 7: eine Schnittdarstellung durch einen Formkörper zur Herstellung eines Kühlrohres;
Figur 8: eine schematische ausschnittweise Draufsicht auf die Oberfläche des äußeren Formkörpers.

Nachfolgend wird auf Figur 1 Bezug genommen, in der mit 1 ein Unterteil eines vorgeordneten Schmelzen behälter in Form eines Warmhaltetiegels oder Ofens gezeigt ist, in dem sich eine Schmelze 2 befindet. In eine Bohrung 3 im Tiegel oder Ofen 1 ist ein Zuführungsteil 4 einer Stranggiekokille 7a eingepaßt, die sich zum Stranggießen von Vollprofilen eignet. In dem Zuführungsteil 4, der aus niedrigwärmeleitendem, feuerfestem Material besteht, das von der Schmelze nicht oder nur in geringem Maße angegriffen oder benetzt wird, sind in bekannter Weise Kanäle 15 eingearbeitet, durch die die flüssige Schmelze in den Kühlteil der Kühlkokille 7 gelangt. Das Zuführungsteil 4 der Stranggießkokille 7a ist mit der Kühlkokille 7 durch bekannte Bauelemente wie z.B. einem konischen oder zylindrischen Sitz 5 und Paßstifte 8 oder aber auch mit einem geeigneten konischen oder zylindrischen Gewinde verbunden, wobei ferner isolierende Abdichtungen 6 zur Abdichtung der flüssigen Schmelze vorgesehen sind.

Der Kühlteil 7 der Kokille besteht aus einem Gußkörper 10 aus hochwärmeleitendem Material, der zugleich Kühlspiralen 9 und ein inneres Kühlrohr 13 aus hochwärmeleitendem, hochfestem Metall in Form einer Schrumpfverbindung umfaßt. Das Innenrohr hat die Form eines Rotations-Paraboloides und besitzt die verfahrenstypische Oberflächenausbildung, wie sie aus den Figuren 3, 4 und 5 ersichtlich ist.

Ein Kühlmitteleintritt bzw. -austritt ist mit 11 und 12 bezeichnet. Isolierende Abdichtungen des Tiegels, gegenüber dem Oberteil der Kühlkokille 7 sind mit 14 bezeichnet. Ferner sind Thermopaare 16 und 17 fest eingegossen, durch die die Temperatur am Einlauf- bzw. Auslaufende der Kühlkokille 7 gemessen und mit deren Hilfe die Kühlmitteltemperatur und -menge geregelt werden kann. Einzelheiten der Beziehung des Tiegels, sowie der Anordnung und Isolierung sind nicht näher gezeigt, da sie für die Erfindung ohne Bedeutung sind.

Nachfolgend wird auf Figur 2 Bezug genommen, in der eine erfindungsgemäße Ausführung einer Stranggießanlage in einem weiteren Ausführungsbeispiel, wie es sich vor allem für das Gießen von größeren Hohlquerschnitten bzw. Hohlprofilen eignet, gezeigt ist.

Das Zuführungsteil 4 der Stranggießkokille 7a sitzt hier in der Öffnung oder Bohrung 3 eines hochfeuerfesten Einsatzes 1a des Ofenbodens 26, der durch eine Isolierschicht 27 gegenüber dem Unterteil 28 der Stahlkonstruktion des Ofenbodens wärmegedämmt ist. Das Zuführungsteil 4 ist wie in Figur 1 mit einem konischen Sitz 5 und Paßstiften 8 versehen und mittels isolierender Abdichtungen gegenüber der Kühlkokille 7 isoliert und abgedichtet. Mit 14 ist eine isolierende Abdichtung der Öffnung 3 gegenüber dem Kühlteil 7 der Kokille 7a bezeichnet. Das aus niedrigwärmeleitendem, von der Schmelze nicht benetzbarem Material bestehende Zuführungsteil 4 nimmt durch ein ganau mittenzentriertes Element, z. B. ein konisches Gewinde 22 den feuerfesten Einsatz 21 auf, an dem vorzugsweise mittels eines Gewindes 24 und der Zentrierung 23 ein sich als günstig erwiesener hohler Gießdorn 25a befestigt ist.

Dieser kann aus hochfeuerfestem, niedrigwärmeleitendem Material bestehen, wobei seine Oberfläche zur Aufnahme eines Trennmittels besonders präpariert ist, wobei dies mittels eines Rohres derart erfolgen kann, daß das Trennmittel in der in den Ansprüchen geschilderten Weise aufgetragen wird. Ebenso kann dieser hohle Gießdorn 25a aber auch aus einem hochfeuerfestem, nicht benetzbarem Material mit selbstschmierenden oder/und Trenneigenschaften bestehen, dessen Wärmedehnung gleich oder größer als die des Einsatzes 21 ist.

Wie also aus der Figur 2 hervorgeht, ist der Gießdorn 25a ebenfalls wie die Kokille zweigeteilt ausgebildet und umfaßt den oberen Einsatz 21 und das darunter befestigte Unterteil 25.

Die übrigen Elemente sind analog zu Figur 1 ausgebildet und mit entsprechenden Bezugsziffern versehen.

Um nunmehr bei noch vereinfachtem Aufbau und vereinfachter Herstellung der Kühlkokille bzw. des innenliegenden Kühlrohres eine ausreichende Gleit- und Trennwirkung bei einem Stranggießverfahren zu erzielen, ist vorgesehen, daß die Kühlkokille 7 bzw. bei einer Ausbildung mit einem innenliegenden Kühlrohr 13 zumindest dieses aus einer Eisenoder Kupferlegierung mit integriertem feinverteiltem Trennmittel in einer Festkörper-Dispersion hergestellt wird. Hierzu eignen sich insbesondere Eisenlegierungen mit einem Zusatz von Kohlenstoff, beispielsweise eine Eisenlegierung mit 2 bis 3,2% C, 0,4 bis 2,2% Si und 15 bis 25% Cr. In diesem Falle ist der Kohlenstoff als fein-laminarer Graphit in einer perlitischen Grundmasse vorhanden, wobei bei diesem hitzebeständigen Grauguß ferner neben dem graphitisch ausgeschiedenen Kohlenstoff als Legierungsbestandteil noch zusätzlich in gleichmäßig fein verteilter Form Graphitkristalle vorgesehen sind.

Als besonders günstig haben sich auch austenitische Gußeisensorten mit vorzugsweise laminarer Graphitschichtung erweisen. Insbesondere die Graugußlegierungen (DIN 1694).

GGL-Ni Cu Cr (1562) mit einem Anteil von 3,0% C, 1,0 bis 2,8% Si, 1,0 bis 1,5 Mn, 13,5 bis 17,5% Ni, 1,5 bis 2,5% Cr, 5,5 bis 7,5% Cu, bzw.

GGL-Ni Cu Cr (1563) mit einer identischen Zusammensetzung wie vorstehend, jedoch mit einem Chromgehalt von 2,5 bis 3,5%, wodurch sich eine erhöhte Korrosions- bzw. Erosionsbeständigkeit ergibt, bzw.

GGL-Ni Cr (202), mit gleichem Kupfer-, Silicium-und Mangangehalt, wobei jedoch abweischen der Nickelgehalt 18 bis 22% und der Chromgehalt 1 bis 2,5% beträgt.

Als besonders günstig erweist sich, wenn das Trennmittel in Korngrößen zwischen 0,01 bis 0,5 mm verwendet wird, welches im Kühlrohr bzw. in der Kühlkokille 7 letztlich vorzugsweise statistisch überwiegend mit ihrer bevorzugten Gleitebene parallel zur Längsachse des inneren Kühlrohres orientiert vorliegt.

Die Herstellung einer derartigen Kühlkokille bzw. insbesondere des innenliegenden Kühlrohres 13 wird nachfolgend anhand von Figur 7 und 8 näher erläutert.

In Figur 7 ist im Vertikalschnitt ein hitzebeständiger Formkörper 50 mit einer innenliegenden Formkörperhälfte 50a und einer außenliegenden Formkörperhälfte 50b gezeigt.

Die Anordnung ist derart, daß die beiden Formkörperhälften 50a und 50b relativ zueinander rotieren können, beispielsweise dergestalt, daß die innere Formkörperhälfte 50a rotiert, während die äußere Formkörperhälfte 50b stillsteht. Die rotierende Formkörperhälfte, im gezeigten Ausführungsbeispiel die innere, ist ferner-wie sich aus Figur 8 ausschnittweise ergibt-mit vertikalen Rippen 53 versehen, wodurch leicht keilförmige Zwischenräume zurückbleiben, auf deren Bedeutung nachfolgend noch eingegangen wird.

In den zwischen den beiden Formkörperhälften verbleibenden Raum 54 wird zur Erstellung des Kühlrohres 13 eine entsprechende Legierung mit einer Temperatur oberhalb der Liquiduslinie, vorzugsweise einer Temperatur, die nur geringfügig über der Liquiduslinie liegt, eingegossen. Das Trennmittel wird dann unter ständiger Rotation zumindest einer Formkörperhälfte im gezeigten Ausführungsbeispiel der innere Formkörperhälfte 50a hinzugefügt, wobei als pulverförmiges Trennmittel die o. g. Beimischung insbesondere unter Verwendung von Graphit in Frage kommen, wobei ferner das Kornspektrum wenigstens zu 70% zwischen 0,01 bis 0,5 mm liegen sollte. Gleichzeitig wird die Temperatur unter die Liquiduslinie abgesenkt. Durch die Rotation erfolgt eine gleichmäßige Verteilung des Trennmittels, da insbesondere durch die Rippen 53 der inneren Formkörperhälfte 50a die breiflüssige Legierung mitgenommen wird. Durch die Fliehkräfte wird ferner der Effekt erzeilt, daß zum einen die leichteren Trennmittelbestandteile aufgrund der Fliehkräfte nach innen diffundieren und somit mit höherer Dichte an der innenliegenden Oberfläche des inneren Kühlrohres 13 zu liegen kommen. Ebenso nimmt die Dichte der Trennmittelteile mit geringem spezifischem Gewicht aufgrund der Schwerkraft von unten nach oben hin zu. Das thyxotrope Verhalten-ähnlich einem Schlamm--der unterkühlten Legierung reduziert dabei die Separation durch Auftrieb und Fliehkraft.

Auch hierdurch im Zusammenhang mit vorstehend genannten Vorteilen ergibt sich, daß aufgrund der dichteren Anlagerung der Trennmittelkörper an der innenliegenden Oberfläche der Kühlkokille die Gleit- und Trenneigenschaften verbessert werden. Dabei läßt sich die Lage, die Verteilung und Orientierung der Gleitmittelkörperchen, also z. B. der Graphitkristalle durch entsprechende optimale Wahl der Temperatur der Drehzahl sowie der Kühlintensität in weiten Bereichen steuern.

Ferner soll noch angemerkt werden, daß durch die Rippen 53 nicht nur die vorstehend erläuterte Orientierung und verdichtete Anlagerung der fein verteilten Trennmittelteilchen in der herzustellenden Kühlkokille, sondern vor allem auch eine verbesserte und erhöhte Wärmeübergangsfläche zur Erzielung einer Schrumpfverbindung geschaffen wird. Wenn auch die äußere Formkörperhälfte 50b entsprechend isoliert oder beheizt ist, kann in gezielter Weise eine langsame Abkühlung der Schmelze erzielt werden. Da das Trennmittel eine wesentlich niedrigere Wärme-Dehnung als die umgebende Metallegierung aufweist, werden die Gleit- und Trennpartikel beim Abkühlen der Metallegierung von dieser fest umschrumpft.

Wie in Figur 7 gezeigt ist, kann der Einguß in die Rotationsgießform (Formkörper 50) auch von oben nach unten durch einen teilweise hohlen innenliegenden Formkörper 50a (Gießdorn) erfolgen, der gleichzeitig in seinem Unterteil als Bremskern und Auswerfer dient. Um dessen feuerfesten Mantel wird das innere Kühlrohr 13 nach der Erstarrung aufgeschrumpft, wobei dann der als innere Formkörper 50a dienende Hohlkern vom so hergestellten Kühlrohr 13 abgeschoben wird. Aufgrund des Schrumpfungsprozesses wird dabei insbesondere bei größeren Abmessungen in der Regel der Hohlkern zerstört werden, der z. B aus mit Furanharz gebundenen Sandkörnern, aus Ton-Graphit und z. B. Tonerde-Verbindungen besteht.

Abweichend von erläuterten Verfahren kann das Trennmittel, das im wesentlichen aus Graphit besteht, auch vorher in die flüssige Eisen- oder beispielsweise Kupferlegierung mit einer Temperatur oberhalb der Liquiduslinie vor dem Eingießen in die Formkörper eingegeben werden.

Nach dem Herstellungsprozeß ist also das Trennmittel mit erhöhter Konzentration innenliegend an der Kühlkokille bzw. an dem Kühlrohr angelagert, so daß ausreichende Gleiteigenschaften erzielbar sind. Diese können teilweise noch dadurch verbessert werden, daß die innenliegende Oberfläche der Kühlkokille 7 bzw. des Kühlrohres 13 geätzt wird, wobei durch diesen Ätzprozeß die Graphitanteile aus der perlitischen Grundmasse erhaben hervortreten. Ferner ist aber auch eine Oberflächenbehandlung möglich und manchmal zweckmäßig.

Nachfolgend wird auf die Figuren 3 bis 5 Bezug genommen, die stark vergrößerte Ausschnitte (ca. 10:1) verfahrenstypische Oberflächen der Kühlflächen der Kokille (bzw. des inneren Kühlrohres 13) darstellen, wie sich nach der Bearbeitung und Beschichtung, also im gießbereiten Zustand aussehen. (Mit dieser Oberfläche kann auch das Hohlteil 25 des Gießdornes 25a versehen werden).

Figur 3 veranschaulicht eine verfahrenstypische Oberfläche, wie sie durch Verbereitung der erfindungsgemäßen Oberfläche mittels Schneidens eines vielgängigen Säge- oder Zahngewindes mit niedriger Steigung nach dem Glätten und Aufbringen der Trennschicht entstehen, in 10 facher Vergrößerung.

Dabei ist mit 43 die Stärke bzw. Dicke des eingeschrumpften Kühlrohres 13 und mit Bezugszeichen 30 die Tiefe der Gewindegänge nach dem Glättevorgang, insbesondere Schleifen veranschaulicht. Mit 31 sind die mit dem Trennmittel vollgepreßten Täler bezeichnet, während mit 32 die erhabenen, abgeschliffenen Gewindespitzen dargestellt sind. Bei allen drei vergrößerten Darstellungen erscheint die Gegenkonizität durch die Form des erfindungsgemäßen Rotationsparaboloides stark übertrieben.

In der Figur 4 ist mit dem Bezugszeichen 13 das Innenkühlrohr mit den kreuzweise (links und rechts) geschnittenen Sägefeingewinden mit ca. 15° Steigung gezeigt. Hier überwiegt die mit dem Trennmittel ausgefüllte Fläche 31 bei weitem die Oberfläche der stehenbleibenden Pyramindenstümpfe 32, deren Flanken durch den herstellungsgemäßen Schleif- und Poliergang, durch das nachfolgende Hartverchromen und durch die Benutzung gewollt mehr und mehr gerundet werden, bis ein Zustand erreicht ist, der sich nicht oder kaum noch verändert.

Figur 5 veranschaulicht eine gießfertige Oberfläche, wie sie sich durch Kordeln ergibt. Hier ist mit 43 wieder die Dicke des inneren Kokillenrohres, die in der Praxis je nach Ausgangsdurchmesser und zu vergießene Legierung zwischen 3, 5 bis etwa 16 mm liegen, benannt.

Mit 34 ist die ursprüngliche Wandstärke dieses Innenkühlrohres vor dem Glätten der Spitzen und mit 33 die durch den Glätteprozeß abgenommene Oberflächenschicht benannt. Bezugsziffer 32 betrifft wiederum die stehengebliebenen Kegelstümpfe und Bezugsziffer 31 die durch das Trennmittel belegte Kühlfläche.

Ferner wird nach darauf hingewiesen, daß durch die je an der Strangeintritts- und -austrittsseite eingegossenen Thermoelemente die Regelung der Kühlmittelmenge nach dem Prinzip der Differentialregelung so vorgenommen werden kann, daß die Gießgeschwindigkeit ausschließlich nach der Strangaustritts-Temperatur gesteuert und optimiert wird.

Als Kühlmittel eignet sich insbesondere enthärtetes Wasser, das durch die mengelregelbare Speisepumpe unter Druck den Kühlschlangen der Kokille in Abhängigkeit von der Temperaturdifferenz-wie vorstehend erläutert-in solcher Menge und Temperatur zugeführt wird, daß das Kühlmittel auf seinem Weg im Gegenstrom durch die Wendel der Kokille entsprechend dem Zwangsdurchlaufprinzip verdampft und in den oberen Windungen auf die gewünschte, regelbare, optimale Temperatur erhitzt wird. Hierdurch ergibt sich eine erfindungsgemäße, nicht vorhersehbare gegenüber dem Stand der Technik deutlich verbesserte Strangqualität.

Beim Anfahrvorgang (Start) des Gießprozesses bei entsprechend nach niedrigen Wandtemperaturen der Kokille wird zunächst eine auf Leerlaufwert einjustierte Kühlmittelmenge von der Steueranlage durch die Kühlwendeln gefördert, wodurch sich die Kokillenwand sehr schnell und ohne Kondensationserscheinungen auf die gewünschte Betriebstemperatur aufheizt, um dann bei zunehmender Gießgeschwindigkeit die notwendige Kühlmittelmenge durch die vorbeschriebene Differentialregelung stufenlos in Abhängigkeit von den steigenden Temperaturwerten nachzuregeln.

Als vorteilhaft hat sich ferner noch herausgestellt, daß die erwähnten Kühlschlangen bei kleineren Kokillen eingängig, bei größeren aber auch mehrgängig gewickelt vorgesehen sein können.

In Figur 6 ist auszugsweise und schematisch noch ein Hohlstempel 45 mit Öffnungen 47 zum Austritt des Trennmittels gezeigt, über den das Kühlrohr 13 oder, wenn die Kokille ohne Kühlrohr verwendet wird, die Oberfläche der Kühlkokille 7 selbst entsprechend oberflächenbehandelt wird.

Durch die in Figur 2 gezeigte Speisepumpe 49 läßt sich die gewünschte regelbare Temperatursteuerung erzielen.

In bestimmten Fällen kann es auch von Vorteil sein, das innenliegende Kühlröhr 13 vom unteren Ende der Kühlkokille 7 aus nicht bis zu deren oberen Ende verlaufen zu lassen, sondern bereits in einem gewissen Abstand vor dem oberen Ende der Kühlkokille 7 enden zu lassen. In diesem Fall kann noch darüber bis zur Höhe der Kokille 7 ein Graphitring eingesetzt werden.

## Patentansprüche

1. Stranggießvorrichtung mit einer am Tiegelboden (1) eines vorgeordneten Schmelzbehälters ansetzbaren und in Stranggießrichtung zumindest zweigeteilten Stranggieß-Kokille (7a), die in ein gegebenenfalls einen Gießdorn (25a) aufnehmendes Zuführungsteil (4) und quer zur Stranggießrichtung eine in ihrer Temperatur regelbare Kühlkokille (7) mit einer sie umgebenden Köhleinrichtung unterteilt ist, wobei das Zuführungsteil (4) aus feuerfestem, vorzugsweise schwach wärmeleitendem und von der Schmelze praktisch nicht angreifbarem Material und die Kühlkokille (7) als Basismaterial aus gut wärmeleitendem Metall bzw. einer Metallegierung besteht, dadurch gekennzeichnet, daß die Kühlkokille (7) mit umlaufenden Kühlrohren (9) versehen ist, die zur Erzielung eines Schrumpfsitzes mit einem gut wärmeleitenden Legierungsmaterial des die Kühlkokille (7) bildenden Gußkörpers (10) umgossen sind, und daß das Legierungsmaterial der Kühlkokille (7) ein Trennmittel beinhaltet, das vorzugsweise Graphit beinhaltet, und daß die Kühlkokille (7) gegenüber dem Zuführungsteil (4) wie auch gegenüber dem Tiegelboden (1) bzw. unter einem dort. vorgesehenen Einsatz (1a) über Abdichtungen (6, 14) wärmeisoliert ist.

2. Stranggießvorrichtung nach Anspruch 1, dadurch gekennzeichnet, daß die Kühlkokille (7) einen äußeren, die Kühlrohre (9) umfassenden Gußkörper (10) und innenliegend ein Kühlrohr (13) aufweist, wobei lediglich das innenliegende Kühlrohr (13) ein Trennmittel aus vorzugsweise Graphit beinhaltet.

3. Stranggießvorrichtung nach Anspruch 1 oder 2, dadurch gekennzeichnet, daß das innere Kühlrohr (13) und der Gußkörper (10) über eine Schrumpfverbindung eingepaßt sind.

4. Stranggießvorrichtung nach einem der Ansprüche 1 bis 3, dadurch gekennzeichnet, daß sich das Kühlrohr (13) zumindest über eine Teilhöhe der Kühlkokille (7) von derem unteren Ende aus nach oben erstreckt.

5. Stranggießvorrichtung nach einem der Ansprüche 1 bis 4, dadurch gekennzeichnet, daß die Kühlkokille (7) aus einem Gußkörper (10) aus hoch wärmeleitendem Material und das innere Kühlrohr (13) aus einem gut wärmeleitenden hochfesten Material oder einer derartigen Legierung besteht.

6. Stranggießvorrichtung nach einem der Ansprüche 1 bis 5, dadurch gekennzeichnet, daß die Kühlkokille (7) bis in unmittelbare Nähe des Tiegelbodens (1) bzw. eines dort befindlichen Einsatzes (1a) reicht und das Zuführungsteil (4) der Kühlkokille (7) im Tiegelboden (1) bzw. in einem dort vorgesehenen Einsatz (1a) angeordnet ist.

7. Stranggießvorrichtung nach einem der Ansprüche 1 bis 6, dadurch gekennzeichnet, daß die vorzugsweise im Querschnitt kreisrunde Innen-Kühlfläche der Kühlkokille (7) bzw. des innenliegenden Kühlrohres (13) im Längsschnitt im wesentlichen die Form eines konkaven Rotations-Paraboloids aufweist.

8. Stranggießvorrichtung nach Anspruch 7, dadurch gekennzeichnet, daß die geometrische Form der Innenfläche der Kühlkokille (7) bzw. des inneren Kühlrohres (13) einem konkaven Rotations-Paraboloid entspricht, dessen von oben nach unten abnehmender Innendurchmesser funktional abhängig ist von der Schrumpfung des Gußstranges über dessen Abziehgeschwindigkeit.

9. Stranggießvorrichtung nach einem der Ansprüche 1 bis 8, dadurch gekennzeichnet, daß der Abstand der Kühlrohre (9) voneinander in Axialrichtung der Kühlkokille (7) in Stranggießrichtung kleiner wird.

10. Stranggießvorrichtung nach einem der Ansprüche 1 bis 9, dadurch gekennzeichnet, daß der Abstand der Kühlrohre (9) von der KokillenInnenwand in Stranggußrichtung kleiner wird und dadurch die Steigung der nach Art eines Rotations-Paraboloids gebildeten Innenfläche der Kühlkokille (7) verstärkt nachgebildet wird.

11. Stranggießvorrichtung nach einem der Ansprüche 1 bis 10, dadurch gekennzeichnet, daß in der Kühlkokille (7) sowohl an der Strangeintrittals auch an der Strangaustrittseite Thermoelemente (16, 17) zur Steuerung der Kühlmittelmenge gemäß dem Differentialprinzip in Abhängigkeit der Strangaustrittstemperatur eingegossen sind.

12. Stranggießvorrichtung nach einem der Ansprüche 1 bis 11, dadurch gekennzeichnet, daß die Kühlkokille (7) insgesamt bzw. das Kühlrohr (13) aus einer perlitischen, fein lamininaren Legierung, insbesondere Gußeisen besteht und einen Anteil von 2 bis 3,2% C, 0,4 bis 2,2% Si und 15 bis 25% Cr umfaßt.

13. Stranggießvorrichtung nach Anspruch 12, dadurch gekennzeichnet, daß die Legierung als Legierungsbestandteil graphitisch ausgeschiedenen Kohlenstoff und gleichmäßig fein verteilte Graphitkristalle in dispergierter Phase umfaßt.

14. Stranggießvorrichtung nach einem der Ansprüche 1 bis 13, dadurch gekennzeichnet, daß das innere Kühlrohr (13) aus austenitischen Gußeisensorten besteht.

15. Stranggießvorrichtung nach einem der Ansprüche 1 bis 14, dadurch gekennzeichnet, daß die metallischen Innenflächen der Kühlkokille (7) bzw. des innenliegenden Kühlrohres (13) mit einer aufgerauhten Oberfläche bzw. mit krater-oder wellenförmigen Vertiefungen (31) versehen ist, deren Erhebungsspitzen (32) weggeglättet sind, wobei die Innenflächen der Kühlkokille (7) bzw. des inneren Kühlrohres (13) mit einem Gleit-und Trannmittel überzogen sind.

16. Stranggießvorrichtung nach Anspruch 15, dadurch gekennzeichnet, daß dem Gleit- und Trennmittel in Abhängigkeit des zu vergießenden Metalles bzw. der zu vergießenden Metallegierung Zusätze aus vorzugsweise hochschmelzenden Carbonaten, Oxiden und Nitriden beigemischt sind.

17. Stranggießvorrichtung nach einem der Ansprüche 1 bis 16, dadurch gekennzeichnet, daß insbesondere für kleinere Strangquerschnitte mit einem Durchmesser von vorzugsweise weniger als 50 cm das innere Kühlrohr (13) aus dünnwandigem, rostfreiem Stahl oder aus AluminiumBronze besteht.

18. Verfahren zur Herstellung einer Kühlkokille oder eines Kühlrohres einer Stranggießvorrichtung nach einem der Ansprüche 1 bis 17, dadurch gekennzeichnet, daß die flüssige Legierung bei einer Temperatur oberhalb der Liquiduslinie unter ständigem hühren in einen aus einer inneren und äußeren Formhälfte (50a, 50b) aus feuerfestem Material bestehenden Formkörper (50) gegossen wird, wobei das Trennmittel vor oder nach dem Eingießen in den Formkörper (50) unter weiterem Rühren der flüssigen Legierung zugegeben und die Schmelze gesteuert unter die Liquiduslinie abgekühlt wird.

19. Verfahren nach Anspruch 18, dadurch gekennzeichnet, daß der Rührvorgang dadurch bewerkstelligt wird, daß die beiden Formhälften (50a, 50b) nämlich eine innere und äußere Formhälfte (50a, 50b) relativ zueinander drehen.

20. Verfahren nach Anspruch 18 oder 19, dadurch gekennzeichnet, daß die innere Formhälfte (50a) rotiert, während die äußere Formhälfte (50b) feststeht.

. 21. Verfahren nach einem der Ansprüche 18 bis 20, dadurch gekennzeichnet, daß für den Rührprozeß eine drehende Formhälfte (50b) mit auf den Formling zu liegenden, im wesentlichen vertikal verlaufenden Rippen (53) verwendet wird.

22. Verfahren nach einem der Ansprüche 18 bis 21, dadurch gekennzeichnet, daß für die innere Formhälfte (50a) ein hohler Gießdorn zur Zuführung der flüssigen Legierung verwendet wird.

23. Verfahren nach einem der Ansprüche 18 bis 22, dadurch gekennzeichnet, daß bei abgenutztem Trenn- und Gleitmittel zur Wiederherstellung der Stranggießvorrichtung die zu behandelnde perforierte Oberfläche (Kühlkokille 7 bzw. inneres Kühlrohr 13) durch Bürsten entfernt und neues Gleit- und Trennmittel erneut aufgetragen wird.

## Revendications

1. Installation de coulée continue comportant une coquille de coulée continue (7a) divisée en deux parties au moins dans le sens de la coulée continue et pouvant être installée à la base du creuset (1) d'une cuve de matière en fusion placée en amont, laquelle coquille présente une pièce d'alimentation (4) recevant le cas échéant un bec de coulée (25a) et une coquille refroidisseur (7) de température réglable disposée transversalement au sens de coulée et comportant un dispositif refroidisseur l'entourant, la pièce d'alimentation (4) étant prévue dans une matière résistant au feu, de préférence à faible conductibilité thermique et pratiquement non attaquable par la matière en fusion et la coquille refroidisseur (7) dans un métal ou un alliage de métal présentant une bonne conductibilité thermique, caractérisée en ce que la coquille refroidisseur (7) est pourvue de tubes refroidisseurs (9) l'entourant, lesquels sont noyés, afin d'obtenir un scellement par retrait, dans un corps coulé (10) en matière alliée à bonne conductibilité thermique formant la coquille refroidisseur (7), en ce que la matière alliée de la coquille refroidisseur (7) renferme un agent séparateur contenant de préférence du graphite et en ce que la coquille refroidisseur (7) est isolée thermiquement de la pièce d'alimentation (4) ainsi que de la base du creuset (1) ou d'une pièce rapportée (1a) prévue en-dessous de celui-ci, au moyen de joints d'étanchéité (6, 14).

2. Installation de coulée continue suivant la revendication 1, caractérisée en ce que la coquille refroidisseur (7) présente un corps coulé (10) renfermant les tubes refroidisseurs (9) et un tube refroidisseur intérieur (13), le tube refroidisseur intérieur (13) uniquement comportant un agent séparateur de préférence en graphite.

3. Installation de coulée continue suivant la revendication 1 ou 2, caractérisée en ce que le tube refroidisseur intérieur (13) et le corps coulé (10) sont adaptés au moyen d'une liaison par retrait.

4. Installation de coulée continue suivant une des revendications 1 à 3, caractérisée en ce que le tube refroidisseur (13) s'étend sur une partie de la hauteur au moins de la coquille refroidisseur (7), depuis son extrémité inférieure vers le haut de celle-ci.

5. Installation de coulée continue suivant une des revendications 1 à 4, caractérisée en ce que la coquille refroidisseur (7) est constituée par un corps coulé (10) en matière à haute conductibilité thermique et le tube refroidisseur intérieur (13) dans une matière à résistance élevée présentant une bonne conductibilité thermique ou dans un alliage similaire.

6. Installation de coulée continue suivant une des revendications 1 à 5, caractérisée en ce que la coquille refroidisseur (7) s'étend jusqu'à proximité immédiate de la base du creuset (1) ou d'une pièce rapportée (1a) située à cet endroit et en ce que la pièce d'alimentation (4) de la coquille refroidisseur (7) est installée à la base du creuset (1) ou dans une pièce rapportée (1a) prévue à cet endroit.

7. Installation de coulée continue suivant une des revendications 1 à 6, caractérisée en ce que la surface de refroidissement intérieure, de préférence de section transversale circulaire, de la coquille refroidisseur (7) et du tube refroidisseur intérieur (13) présente substantiellement la forme d'une paraboloïde de révolution concave, on coupe longitudinale.

8. Installation de coulée continue suivant la revendication 7, caractérisée en ce que la forme géométrique de la surface intérieure de la coquille refroidisseur (7) et du tube refroidisseur intérieur (13) correspond à une paraboloïde révolution concave, dont le diamètre intérieur décroissant de haut en bas est fonction du retrait de la coulée suivant sa vitesse de sortie.

9. Installation de coulée continue suivant une des revendications 1 à 8, caractérisée en ce que dans le sens axial de la coquille refroidisseur (7), la distance entre les tubes refroidisseurs (9) décroît dans le sens de la coulée continue.

10. Installation de coulée continue suivant une des revendications 1 à 9, caractérisée en ce que la distance entre les tubes refroidisseurs (9) et la paroi intérieure de la coquille décroît dans le sens de la coulée continue et la pente de la surface intérieure de la coquille refroidisseur (7) présentant la forme d'une paraboloïde de révolution se trouve de ce fait accentuée.

11. Installation de coulée continue suivant une des revendications 1 à 10, caractérisée en ce que des thermocouples (16, 17) destinés à commander le débit du réfrigérant selon le principe différentiel en fonction de la température de sortie de la coulée, sont logés dans la coquille refroidisseur (7) aussi bien du côté entrée que du coté sortie de la coulée.

12. Installation de coulée continue suivant une des revendications 1 à 11, caractérisée en ce que la coquille refroidisseur (7) dans son ensemble et le tube refroidisseur (13) sont prévus dans un alliage perlitique laminaire fin et comportent une part de 2 à 3,2% de C, de 0,4 à 2,2% de Si et de 15 à 25% de Cr.

13. Installation de coulée continue suivant la revendication 12, caractérisée en ce que l'alliage comporte comme composants du carbone précipité graphitiquement et des cristaux de graphite finement divisés de façon homogène en phase dispersée.

14. Installation de coulée continue suivant une des revendications 1 à 13, caractérisée en ce que le tube refroidisseur intérieur (13) est en fonte austénitique.

15. Installation de coulée continue suivant une des revendications 1 à 14, caractérisée en ce que la surface intérieure métallique de la coquille refroidisseur (7) et du tube refroidisseur intérieur (13) présente une surface rugueuse ou des évidements (31) cratérisés ou ondulés, dont les crêtes (32) sont adoucies, la surface intérieure de la coquille refroidisseur (7) et du tube refroidisseur intérieur (13) étant revêtue d'un agent séparateur et lubrifiant.

16. Installation de coulée continue suivant la revendication 15, caractérisée en ce que des additifs à base de carbonates, d'oxydes et de nitrures de préférence à point de fusion élevé sont ajoutés à l'agent séparateur et lubrifiant, en fonction du métal ou de l'alliage de métal à couler.

17. Installation de coulée continue suivant une des revendications 1 à 16, caractérisée en ce que le tube refroidisseur intérieur (13) présente des parois minces en acier inoxydable ou en bronze d'aluminium, pour en particulier des sections de coulée plus petites d'un diamètre de préférence inférieur à 50 cm.

18. Procédé de fabrication d'une coquille refroidisseur ou d'un tube refroidisseur d'une installation de coulée continue suivant une des revendications 1 à 17, caractérisé en ce que l'alliage liquide est versé dans un moule (50) constitué d'un demi-moule intérieur (50a) et d'un demi-moule extérieur (50b) en matière résistant au feu, à une température au-dessus de la courbe liquidus et sous agitation constante, l'agent séparateur étant ajouté avant ou après le coulage de l'alliage liquide dans le moule (50) en poursuivant l'agitation et la matière en fusion étant refroidie de manière contrôlée sous la courbe liquidus.

19. Procédé suivant la revendication 18, caractérisé en ce que le processus d'agitation est assuré par le fait que les deux demi-moules (50a, 50b), c'est-à-dire un demi-moule intérieur (50a) et un demi-moule extérieur (50b), tournent l'un par rapport à l'autre.

20. Procédé suivant la revendication 18 ou 19, caractérisé en ce que le demi-moule intérieur (50a) tourne, tandis que le demi-moule extérieur (50b) est fixe.

21. Procédé suivant une des revendications 18 à 20, caractérisé en ce qu'un demi-moule tournant (50b) comportant des nervures (53) substantiellement verticales en contact avec l'ébauche, est utilisé pour le processus d'agitation.

22. Procédé suivant une des revendications 18 à 21, caractérisé en ce qu'un bec de coulée creux destiné à l'alimentation de l'alliage liquide est utilisé pour le demi-moule intérieur (50a).

23. Procédé suivant une des revendications 18 à 22, caractérisé en ce qu'en vue de réparer l'installation de coulée continue, lorsque l'agent séparateur et lubrifiant est détérioré par l'usage, la surface perforée à traiter (coquille refroidisseur 7 ou tube refroidisseur intérieur 13) est enlevée par brossage et un nouvel agent séparateur et lubrifiant est de nouveau appliqué.

## Claims

1. A continuous casting apparatus comprising a continuous casting die (7a), which is adapted to be mounted on the crucible bottom (1) of an upstream melt container, which is divided into at least two parts, and which is subdivided into a supply part (4), possibly receiving a casting mandril (25a) and, transversely in relation to the direction of continuous casting, into a chill die (7), whose temperature is able to be regulated, with a chill means surrounding it, said supply part (4) being made of a refractory material, which preferably has a low thermal conductivity and is practically not attacked by the melt, and the chill die (7) consists of a basis material of metal, or, respectively, a metal alloy with a good thermal conductivity, characterized in that the chill die (7) is provided with encircling cooling tubes (9), which for the purpose of providing a shrink fit, have the alloy material of the casting (10) forming the chill die (7) cast around them, and in that the alloy material of the chill die (7) comprises a stripping agent, which preferably contains graphite and in that the chill die is thermally insulated in relation to the feed part (4) and also to the crucible bottom (1) or, respectively, under the insert (1a) provided there with a sealing means (6 and 14).

2. The continuous casting apparatus as claimed in claim 1, characterized in that the chill die (7) possesses an external casting (10) which surrounds the chill tubes (9) and internally possesses a chill tube (13), only the internal chill tube (13) containing a stripping agent which is preferably made of graphite.

3. The continuous casting apparatus as claimed in claim 1 or claim 2, characterized in thatthe inner chill tube (13) and the casting (10) are fitted using a shrink joint.

4. The continuous casting apparatus as claimed in any one of the preceding claims 1 through 3, characterized in that the chill tube (13) extends along at least part of the height of the chill die (7) from its lower end upwards.

5. The continuous casting apparatus as claimed in any one of the preceding claims 1 through 4, characterized in that the chill die (7) consists of a casting (10) of material with a high thermal conductivity and the inner chill tube (13) consists of a material with a high strength and good thermal conductivity or of such an alloy.

6. The continuous casting as claimed in any one of the preceding claims 1 through 5, characterized in that the chill die (7) extends as far as the direct vicinity of the crucible bottom (1) or, respectively, of an insert (1 a) located there and the chill die (7) is arranged in the crucible bottom (1) or, respectively, in an insert (1a) arranged there.

7. The continuous casting apparatus as claimed in any one of the preceding claims 1 through 6, characterized in that the inner chill surface, which is preferably circular in cross section, of the chill die (7) or, respectively, of the internal chill tube (13) has essentially the form of a concave paraboloid of revolution in longitudinal section.

8. The continuous casting apparatus as claimed in any one of the preceding claims 7, characterized in that the geometrical form of the inner surface of the chill die (7) or, respectively, of the inner chill tube (13) conforms to a concave paraboloid of revolution, whose internal diameter, which decreases downwards, is functionally dependent on the shrinkage of the cast material related to its speed of draw.

9. The continuous casting apparatus as claimed in any one of the preceding claims 1 through 8, characterized in that the distance of the chill tubes (9) apart decreases in the axial direction of the chill die (7) in the direction of casting of the cast material.

10. The continuous casting apparatus as claimed in any one of the preceding claims 1 through 9, characterized in that the distance of the chill tubes (9) from the inner surface of the die decreases in the direction of casting and accordingly the upward slope of the inner surface, formed as a paraboloid of revolution, is exaggerated.

11. The continuous casting apparatus as claimed in any one of the preceding claims 1 through 10, characterized in that in the chill die (7) both on cast material inlet side and also on the cast material outlet side thermoelements (16 and 17) are cast in place for controlling the flow rate of the coolant in accordance with the differential principle as a function of the cast material output temperature.

12. The continuous casting apparatus as claimed in any one of the preceding claims 1 through 11, characterized in that the chill die (7) as a whole or, respectively, the chill tube (13) consists of a perlitic, finely laminar alloy, more especially cast iron and comprises 2 to 3.2% C, 0.4 to 2.2% Si and 15 to 25% Cr.

13. The continuous casting apparatus as claimed in claim 12, characterized in that the alloy comprises as an alloy component graphitically precipitated carbon and equally finely distributed graphite crystals in a disperse phase.

14. The continuous casting apparatus as claimed in any one of the preceding claims 13, characterized in that the inner chill tube (13) consists of austenitic types of cast iron.

15. The continuous casting apparatus as claimed in any one of the preceding claims 1 through 14, characterized in that the metallic inner surface of the chill die (7) or, respectively, of the inner chill tube (13) is provided with a roughened surface or, respectively, with depressions (31) in the form of craters or waves, whose crests (32) are smoothed away, the inner surfaces of the chill die (7) or, respectively, of the inner chill tube (13) being coated with a lubricant and a stripping agent.

16. The continuous casting apparatus as claimed in claim 15, characterized in that additives of carbonates, oxides and nitrides, preferably with a high melting point, are mixed with the lubricant and stripping agent in accordance with the metal to be cast or, respectively, the metallic alloy to be cast.

17. The continuous casting apparatus as claimed in any one of the preceding claims 1 through 16, characterized in that more especially for small cast material cross sections with a diameter of preferably less that 50 cm the inner chill tube (13) is made of thin-walled steel or of aluminium bronze.

18. A method for manufacturing a chill die or of a chill tube of a continuous casting apparatus as claimed in any one of the preceding claims 1 through 17, characterized in that the liquid alloy is cast at a temperature above the liquidus line while continuously stirring into a mold (50) consists of an inner and an outer die half (50a and 50b) of refractory material, the stripping agent being added before or after teeming into the die (50) while performing further stirring of the liquid alloy and the melt is cooled at a controlled rate under the liquidus line.

19. The method as claimed in claim 18, characterized in that the stirring operation is performed by turning the two die halves (50a and 50b), that is to say an inner and an outer die half (50a and 50b) in relation to each other.

20. The method as claimed in claim 18 or claim 19, characterized in that the inner die half (50a) rotates while the outer die half (50b) is stationary.

21. The method as claimed in any one of the preceding claims 18 through 20, characterized in that for the process of stirring a rotating die half (50b) is used with substantially vertically extending ribs (53) to be placed on the molding.

22. The method as claimed in any one of the preceding claims 18 through 21, characterized in that for the inner die half (50a) use is made of a hollow casting mandril for the supply of the liquid alloy.

23. The method as claimed in any one of the preceding claims 18 through 22, characterized in that when the stripping agent and lubricant have been used up for restoring the continuous casting apparatus the perforated surface to be treated (chill die (7) or, respectively, the inner chill tube (13)) is removed by brushing and fresh lubricant and stripping agent are applied.
